# EUROPÄISCHE PATENTSCHRIFT

(11) **EP 3 122 567 B1**
(45) Veröffentlichungstag und Bekanntmachung des Hinweises auf die Patenterteilung: **28.02.2018**
(21) Anmeldenummer: 15713443.8
(22) Anmeldetag: 26.03.2015
(51) Int. Cl.: B41N 3/03, B41N 1/08

(54) **VERFAHREN ZUR VERARBEITUNG EINES ALUMINIUMBANDS, ALUMINIUMBAND UND VERWENDUNG DAFÜR**
METHOD FOR PROCESSING AN ALUMINIUM STRIP, ALUMINIUM STRIP AND USE THEREFOR
PROCÉDÉ DE TRAITEMENT D'UNE BANDE D'ALUMINIUM, BANDE D'ALUMINIUM ET UTILISATION AFFÉRENTE

(30) Priorität: 27.03.2014 DE 102014004360
(43) Veröffentlichungstag der Anmeldung: 01.02.2017
(73) Patentinhaber: Hydro Aluminium Rolled Products GmbH, 41515 Grevenbroich (DE)
(72) Erfinder: SIEMEN, Andreas, 41363 Jüchen (DE); STEINHOFF, Gerd, 53125 Bonn (DE); KERNIG, Bernhard, 50969 Köln (DE)
(74) Vertreter: Cohausz & Florack
(86) Internationale Anmeldenummer: PCT/EP2015/056630
(87) Internationale Veröffentlichungsnummer: WO 2015/144844

(56) Entgegenhaltungen:
- EP-A1- 0 495 755
- WO-A1-97/19819
- DE-A1- 2 634 412
- CECCHETTO ET AL: "Emeraldine base as corrosion protective layer on aluminium alloy AA5182, effect of the surface microstructure", CORROSION SCIENCE, OXFORD, GB, Bd. 49, Nr. 2, 30. November 2006 (2006-11-30), Seiten 818-829, XP005786622, ISSN: 0010-938X, DOI: 10.1016/J.CORSCI.2006.06.012

## Beschreibung

Die Erfindung betrifft ein Verfahren zur Verarbeitung eines Aluminiumbands für lithographische Druckplattenträger, ein Aluminiumband für lithographische Druckplattenträger und eine Verwendung dafür.

Bei der Herstellung von Druckplattenträgern wird im Stand der Technik zunächst ein Aluminiumband hergestellt, durch Elektrokörnen und/oder Anodisieren aufgerauht und dann auf einer Seite (Oberseite) mit einer photoempfindlichen Schicht versehen.

Das Elektrokörnen und Anodisieren dient zur Vorbereitung der Oberseite des Aluminiumbands für die nachfolgende Beschichtung mit der photoempfindlichen Schicht. Beim Elektrokörnen wird das Aluminiumband in einem elektrisch leitfähigen Bad, insbesondere in einem sauren oder basischen Bad, so mit einem Wechselstrom beaufschlagt, dass sich in der Oberfläche der mit der photoempfindlichen Schicht zu versehenden Seite (Oberseite) des Aluminiumbands eine gleichmäßige Muldenstruktur bildet. Dies führt zu einer erhöhten Mikrorauigkeit, die die Oberfläche des Aluminiumbands matt erscheinen lässt. Beim nachfolgenden Anodisieren wird das Aluminiumband in einem elektrisch leitfähigen Bad, insbesondere in einem sauren oder basischen Bad, so mit einem Gleichstrom beaufschlagt, dass sich auf der gekörnten Oberseite eine Oxidschicht bildet, die die Oberfläche des Aluminiumbands härtet. In der Praxis wird diese elektrochemische Behandlung des Aluminiumbands, d.h. das Elektrokörnen und/oder Anodisieren, allgemein als Aufrauhen bezeichnet.

Durch die Aufrauhung (Elektrokörnen/Anodisieren) wird die Oberseite des Aluminiumbands für den Auftrag einer photoempfindlichen Schicht vorbereitet. Daher wird das Aluminiumband nach der elektrochemischen Behandlung als lithographischer Druckplattenträger bezeichnet.

Um aus dem Druckplattenträger Druckplatten herzustellen, wird eine photoempfindliche Schicht auf die durch das Aufrauhen vorbereitete Oberfläche aufgebracht. Nach dem Aufbringen der photoempfindlichen Schicht wird das Aluminiumband zu Druckplatten geschnitten (abgetafelt).

Die Druckplatten werden dann typischerweise zu Stapeln übereinander angeordnet, wobei jeweils eine Papierzwischenlage zwischen zwei Druckplatten angeordnet wird. Die Papierzwischenlagen schützen einerseits die photoempfindliche Schicht und ermöglichen andererseits ein nachträgliches Beschneiden des Druckplattenstapels mit Guillotine-Scheren.

Das Entfernen des Papiers in den Belichtungsautomaten der Druckereien führt immer wieder zu Störungen, weshalb seitens der Druckereien wie auch der Druckplattenhersteller seit langem der Wunsch besteht, die Papierzwischenlage wegzulassen.

Aus dem Stand der Technik sind Verfahren bekannt, bei denen die Unterseite eines Aluminiumbands nach dem Aufrauhen (Elektrokörnen/Anodisieren) der Oberseite zum Auftrag der photoempfindlichen Schicht mit einer Schicht versehen wird, um die Papierzwischenlagen zu ersetzen. Dieses Verfahren hat den Nachteil, dass das Aufbringen der Schicht zu höheren Kosten für den Hersteller der Druckplatten aus dem Aluminiumband führt.

Vor diesem Hintergrund liegt der vorliegenden Erfindung die Aufgabe zu Grunde, ein Verfahren zur Verfügung zu stellen, mit dem einerseits die Probleme durch die Papierzwischenlagen vermieden und andererseits die Kosten für den Druckplattenhersteller reduziert werden können.

Diese Aufgabe wird erfindungsgemäß gelöst durch ein Verfahren zur Verarbeitung eines Aluminiumbands für lithographische Druckplattenträger mit den folgenden Schritten:
- Bereitstellen eines Aluminiumbands für lithographische Druckplattenträger,
- einseitiges Beschichten des Aluminiumbands mit einer Schutzschicht.

Bei diesem Verfahren wird das Aluminiumband bevorzugt in unaufgerauhtem Zustand, insbesondere in ungekörntem und/oder in unanodisiertem Zustand, mit der Schutzschicht beschichtet. Das Beschichten des Aluminiumbands mit der Schutzschicht erfolgt also insbesondere vor dem Aufrauhen der Oberseite des Aluminiumbands durch beispielsweise Elektrokörnen und/oder Anodisieren. Auf diese Weise kann die Schutzschicht bereits unmittelbar nach der Herstellung des Aluminiumbands vorgenommen werden, insbesondere durch den Aluminiumbandzulieferer, so dass die Kosten für den Druckplattenhersteller reduziert werden.

Beim Elektrokörnen wird eine gleichmäßige Muldenstruktur in die Oberseite des Aluminiumbands eingebracht, so dass sich ein gekörntes Aluminiumband von einem ungekörnten Aluminiumband durch das Vorhandensein bzw. Fehlen der gleichmäßigen Muldenstruktur unterscheiden lässt. Der Unterschied zwischen einem Aluminiumband im gekörnten und ungekörnten Zustand ist auch direkt optisch sichtbar, da das Aluminiumband im gekörnten Zustand gleichmäßig matt erscheint, während es im ungekörnten Zustand glänzt.

Unter dem ungekörnten Zustand eines Aluminiumbands wird demnach insbesondere verstanden, dass eine durch Elektrokörnung hervorgerufene Muldenstruktur in der Oberfläche der Seite des Aluminiumbands, die der mit der Schutzschicht zu beschichtenden bzw. beschichteten Seite gegenüberliegt, fehlt.

Beim Anodisieren wird die Oberseite des Aluminiumbands mit einer Oxidschicht versehen. Während eine natürliche Oxidschicht auf Aluminiumbändern eine Dicke von bis maximal 100 nm, insbesondere bis maximal 20 nm aufweisen kann, haben die durch Anodisierung aufgebrachten Oxidschichten eine erheblich größere Dicke von mindestens 400 nm. Durch das Vorhandensein bzw. die Dicke der Oxidschicht lassen sich Aluminiumbänder im anodisierten und unanodisierten Zustand voneinander unterscheiden.

Unter dem unanodisierten Zustand eines Aluminiumbands wird demnach insbesondere verstanden, dass die Seite des Aluminiumbands, die der mit der Schutzschicht zu beschichtenden bzw. beschichteten Seite gegenüberliegt, keine Oxidschicht oder eine (natürliche) Oxidschicht mit einer Dicke von höchstens 100 nm, insbesondere höchstens 20 nm aufweist.

Das Aluminiumband wird insbesondere auf der Unterseite (Rückseite) mit der Schutzschicht beschichtet. Unter der Oberseite des Aluminiumbands wird die Seite verstanden, die zur Beschichtung mit der photoempfindlichen Schicht vorgesehen ist. Unter der Unterseite des Aluminiumbands wird entsprechend die andere Seite des Aluminiumbands verstanden.

Das Aluminiumband für lithographische Druckplattenträger wird vorzugsweise in Enddicke bereitgestellt, so dass es nach dem einseitigen Beschichten mit einer Schutzschicht nicht mehr weiter abgewalzt werden muss. Das Beschichten des Aluminiumbands mit der Schutzschicht erfolgt vorzugsweise nach einer Walznachbehandlung des Aluminiumbands. Eine solche Walznachbehandlung kann beispielsweise ein Entfetten und/oder Recken umfassen. Auf diese Weise kann das Aluminiumband für das Beschichten vorbereitet, insbesondere entfettet werden. Weiterhin wird die Schutzschicht nicht durch die Walznachbehandlung beschädigt, wenn diese vorher erfolgt. Vorzugsweise erfolgt die Beschichtung im Wesentlichen unmittelbar vor dem Aufhaspeln des Aluminiumbands zu einem Coil, insbesondere vor einem Transport zur weiteren Verarbeitung zu Druckplatten, insbesondere vor einem Transport zum Druckplattenhersteller.

Die zuvor genannte Aufgabe wird erfindungsgemäß weiterhin gelöst durch ein Aluminiumband für lithographische Druckplattenträger, insbesondere herstellbar mit dem zuvor beschriebenen Verfahren, wobei das Aluminiumband eine einseitige Schutzschicht aufweist.

Bei dem Aluminiumband handelt es sich um ein Aluminiumband für lithographische Druckplattenträger, d.h. das Aluminiumband weist insbesondere eine für die Herstellung von lithographischen Druckplattenträgern geeignete Legierungszusammensetzung, Banddicke und Oberflächenbeschaffenheit auf.

Das Aluminiumband befindet sich insbesondere in unaufgerauhtem Zustand, insbesondere in ungekörntem und/oder unanodisiertem Zustand. Das Aluminiumband befindet sich also vorzugsweise in einem Zustand, bevor es zum Aufbringen der photoempfindlichen Schicht beispielsweise durch Elektrokörnen und/oder Anodisieren aufgerauht wird. Derartige Körnungs- und/oder Anodisierungsschritte werden bei der Herstellung von Druckplatten zur Vorbereitung der Aluminiumbandoberfläche für den Auftrag einer photoempfindlichen Schicht durchgeführt und werden in der Regel unmittelbar beim Druckplattenhersteller vorgenommen.

Vorzugsweise erfolgt ein Aufrauhen der Oberseite des Aluminiumbands als Vorbereitung der Oberseite für das Aufbringen der photoempfindlichen Beschichtung, insbesondere ein Elektrokörnen und/oder Anodisieren nach dem einseitigen Beschichten des Aluminiumbands mit einer Schutzschicht.

Nachfolgend werden nun verschiedene Ausführungsformen des Verfahrens und des Aluminiumbands beschrieben, wobei die einzelnen Ausführungsformen entsprechend sowohl für das Verfahren als auch für das Aluminiumband anwendbar sind.

Bei einer Ausführungsform, insbesondere des Verfahrens, wird die Schutzschicht durch Extrusionsbeschichtung, Heißkaschierung von Folien oder durch Auftrag eines Lacks, insbesondere eines UV-härtenden Lacks oder eines Lacks auf Lösemittelbasis auf das Aluminiumband aufgebracht.

Als Lack kommen insbesondere in Lösungsmittel gelöste Kunststoffe, zum Beispiel in Keton gelöste PVC-Mischpolymerisate in Betracht. Ein Ausführungsbeispiel stellt ein Lack mit folgender Zusammensetzung dar:
29 Gew.-% Vinnol® H 15/45 M (erhältlich bei Wacker Chemie AG, Stuttgart)
9,4 Gew.-% Cyclohexanon
61,6 Gew.-% Methylethylketon.

Alternativ kommen auch Epoxidlacke in Betracht.

Demnach wird die Schutzschicht vorzugsweise mit einem PVC-Mischpolymerisat und/oder einem Epoxidlack hergestellt bzw. umfasst vorzugsweise ein PVC-Mischpolymerisat und/oder einen Epoxidlack bzw. ein Epoxidharz. Alternativ kann die Schutzschicht auch durch Heißkaschierung mit einer Polyolefin-Folie, insbesondere Polyethylen-Folie, hergestellt werden bzw. umfasst eine Polyolefin-Folie, insbesondere Polyethylen-Folie.

Dem Lack kann ein Mattierungsmittel, beispielsweise hochdisperse Kieselsäure, zugegeben werden. Auf diese Weise wird eine Mattierung der sonst glatten Lackoberfläche erreicht, so dass die aus dem Aluminiumband hergestellten beschichtenten Druckplatten beim Übereinanderstapeln nicht verrutschen.

Die Schutzschicht kann im Wesentlichen aus einem Polymermaterial, insbesondere einem Harz, bestehen bzw. ein solches umfassen. Beispielsweise kann die Schutzschicht eine oder mehrere der folgenden Komponenten umfassen: Polyolefine, insbesondere Polyethylene (PE), Polypropylene (PP), Polybutylene, Polybutadiene und/oder Polyisoprene, Polyamide (PA), Polyurethane (PU), Polyimide, Polysiloxane, Polyester, Polycarbonate (PC), Polyvinylacetale, Polyvinylchloride (PVC), Polyvinylidenchloride (PVDC), Polyethylenterephtalate (PET), Polystyrole (PS), Acrylate, insbesondere Homopolymere oder Copolymere von oder mit Alkylacrylaten oder Alkylmethacrylaten, insbesondere Methacrylate, insbesondere Polymethylmethacrylate (PMMA) oder Styrolmethylmethacrylat-Copolymere, Phenolharze, insbesondere Bisphenol-A- und/oder Epichlorohydrin-basierte Harze, Polyethersulfone, Epoxidharze oder Mischungen daraus. Vorzugsweise umfasst die Schutzschicht ein Elektronenstrahl- oder UV-aushärtendes Harz bzw. besteht im Wesentlichen daraus.

Die Schutzschicht kann insbesondere Additive wie zum Beispiel Weichmacher, Färbemittel wie Pigmente, Silikone, Mattierungsmittel und/oder leitfähigkeitserhöhende Additive umfassen.

Die Schutzschicht weist vorzugsweise eine Schichtdicke von 1 - 50 µm, vorzugsweise 1 - 10 µm auf. Diese Schichtdicken haben sich als geeignet herausgestellt, um auf Papierzwischenlagen zwischen den Druckplattenträgern verzichten zu können. Die Schichtdicken beziehen sich jeweils auf die Dicke der Schutzschicht nach Trocknung.

Bei einer Ausführungsform, insbesondere des Verfahrens und/oder des Aluminiumbands, ist die Schutzschicht eine partielle Schutzschicht, vorzugsweise mit einem Bedeckungsgrad im Bereich von 10 bis 95 %, bevorzugt im Bereich von 30 % bis 90 %, insbesondere im Bereich von 40 % bis 70 %.

Unter einer partiellen Schutzschicht wird eine Schutzschicht verstanden, die nicht vollflächig durchgängig ist, sondern unbeschichtete Bereiche, beispielsweise in Form von Ausnehmungen in der Schutzschicht, aufweist. Die partielle Schutzschicht kann beispielsweise als rasterartige oder netzartige Schutzschicht ausgebildet sein. Beispielsweise kann die Schutzschicht eine Rautengeometrie aufweisen. Durch eine partielle Schutzschicht wird ein besserer Stromfluss auf das Aluminiumband beim Anodisieren ermöglicht, da insbesondere ein Stromfluss durch die Ausnehmungen der Schutzschicht ermöglicht wird, beispielsweise durch unmittelbare Kontaktierung des Aluminiumbands mit einer beim Anodisieren eingesetzten Walze.

Weiterhin hat eine partielle Schutzschicht den Vorteil, dass sich die übereinandergestapelten Druckplatten besser wieder voneinander lösen lassen als bei vollflächigen Schutzschichten. Insbesondere führen Luftpolster in den Ausnehmungen der Schutzschicht zu einer geringeren Adhäsion der aufeinanderliegenden Druckplatten. Um ausreichend tiefe Luftpolster bereitzustellen, die das Lösen der Druckplatten vereinfachen, weist die Schutzschicht vorzugsweise eine Schichtdicke von mindestens 1 µm, vorzugsweise mindestens 5 µm auf. Die Schichtdicken beziehen sich jeweils auf die Dicke der Schutzschicht nach Trocknung.

Unter dem Bedeckungsgrad der Schutzschicht wird der Flächenanteil der entsprechenden Oberfläche des Aluminiumbands verstanden, den die Schutzschicht überdeckt. Bei einer Schutzschicht mit einem Bedeckungsgrad von beispielsweise 60 % nimmt der beschichtete Bereich 60 % der Gesamtfläche ein und die Ausnehmungen der Schutzschicht nehmen 40 % der Gesamtfläche ein.

Zum Auftrag einer partiellen Schutzschicht kann die Schutzschicht beispielsweise im Tiefdruck oder im Hochdruck, wie zum Beispiel im Flexodruck, aufgebracht werden. Hierzu kann insbesondere eine gerasterte Walze eingesetzt werden. Beim Tiefdruck kann beispielsweise ein Lack auf die gerasterte Walze aufgebracht und überschüssiger Lack mit einer Rakel entfernt werden, so dass der Lack nur in den Vertiefungen der Walze verbleibt. Anschließend kann der Lack als partielle Beschichtung auf die Aluminiumbandoberfläche aufgebracht werden. Wird die Schutzschicht durch Heißkaschierung einer Folie aufgebracht, kann eine partielle Schutzschicht beispielsweise durch Stanzen der Folie vor der Heißkaschierung erreicht werden.

Zur Bereitstellung von Luftpolstern zur Reduzierung der Adhäsion aufeinanderliegender Druckplatten bzw. Druckplattenträger können in der Schutzschicht alternativ oder zusätzlich zu unbeschichteten Bereichen auch Bereiche mit reduzierter Schichtdicke vorgesehen sein. Bei einer Ausführungsform, insbesondere des Verfahrens und/oder des Aluminiumbands, weist die Schutzschicht daher Bereiche mit reduzierter Schichtdicke auf, wobei die Bereiche vorzugsweise dazu eingerichtet sind, um bei übereinanderliegenden Druckplatten Luftpolster zur Verfügung zu stellen.

Eine elektrisch isolierende Beschichtung der Unterseite des Aluminiumbands kann bei einer nachfolgenden elektrochemischen Behandlung der Oberseite (insbesondere Elektrokörnung und/oder Anodisierung) einen sogenannten Stromumgriff, d.h. ein randseitiges Übergreifen des Stromflusses auf die Unterseite, verhindern. Auf diese Weise ist eine gleichmäßigere elektrochemische Behandlung der Oberseite möglich, insbesondere eine gleichmäßigere Aufrauhung. Außerdem lässt sich so der Stromverbrauch bei der elektrochemischen Behandlung reduzieren. Bei einer partiellen Schutzschicht auf der Unterseite wird vorzugsweise ein randseitiger durchgehender Schutzschichtbereich von beispielsweise mindestens 10 mm Breite vorgesehen, um die zuvor beschriebenen Vorteile zu erreichen.

Nach dem Aufbringen wird der Lack vorzugsweise thermisch getrocknet, insbesondere durch Warmluft, Infrarot- oder NIR-Bestrahlung. Bei einer Warmluft-Trocknung wird vorzugsweise ein indirektes Konvektionsverfahren, insbesondere unter Verwendung von einem Wärmetauscher, verwendet, um eine Verunreinigung des Aluminiumbands durch Ruß von einem Gasbrenner o.ä. zu vermeiden.

Vorzugsweise erfolgt die Trocknung des Lacks derart, dass die maximale Oberflächentemperatur des Aluminiumbands bei der Trocknung (Peak Metal Maximum Temperature - PMT) im Bereich 232 - 280 °C, vorzugsweise 260 - 280 °C, liegt. Durch die Mindesttemperatur der PMT von 232 °C, vorzugsweise 260 °C, wird eine derartige Trocknung und/oder Vernetzung der Schutzschicht erreicht, dass eine spätere Migration von Bestandteilen der Schutzschicht beispielsweise in die Oberfläche eines darunter angeordneten Druckplattenträgers stark reduziert oder sogar verhindert werden kann. Bei höheren Temperaturen als 280 °C kann es zu einer Zersetzung des Lacks der Schutzschicht kommen.

Alternativ kann auch UV-aushärtender oder Elektronenstrahl-aushärtender Lack verwendet werden. Die Aushärtung kann dann nach dem Aufbringen auf die Aluminiumbandoberfläche durch UV-Bestrahlung oder Elektronenstrahlhärtung erfolgen.

Beim Aufbringen der Schutzschicht durch Heißkaschierung von Folien können beispielsweise gestanzte Folien verwendet werden, um eine partielle Schutzschicht zu erreichen. Beispielsweise können Ausnehmungen (Löcher) in die Folie gestanzt werden, die nach dem Auftrag auf das Aluminiumband die Ausnehmungen der Schutzschicht bilden.

Bei einer Ausführungsform, insbesondere des Verfahrens, umfasst das Bereitstellen eines Aluminiumbands für lithographische Druckplattenträger folgende Schritte:
- Bereitstellen eines Aluminiumbands durch Bandgießen und optional Warmwalzen oder durch Warmwalzen eines Aluminiumbarrens,
- Kaltwalzen des Aluminiumbands auf eine Enddicke im Bereich von 0,05 bis 1 mm, vorzugsweise 0,1 bis 0,5 mm.

Nach dem letzten Kaltwalzstich kann das Aluminiumband noch einer Walznachbehandlung unterzogen werden, die mindestens einen oder mehrere, vorzugsweise alle, der folgenden Schritte umfasst:
- Beizen, insbesondere alkalisches Beizen des Aluminiumbands zur Entfettung und/oder Oberflächenkonditionierung, insbesondere zum Entfernen einer Oxidschicht von der Aluminiumbandoberfläche, vorzugsweise mit einem Abbeizgrad von 0,2 bis 0,4 µm,
- Trocknen des Aluminiumbands,
- Recken des Aluminiumbands.

Bei einer Ausführungsform, insbesondere des Verfahrens, besteht das Aluminiumband aus einer Aluminiumlegierung vom Typ AA 1xxx, AA 3xxx oder AA 5xxx, insbesondere AA 1050, AA 1100, AA 1110, AA 1200A oder AA 3103. Diese Legierungen sind für Druckplattenträger besonders geeignet.

Bei einer Ausführungsform umfasst das Verfahren weiterhin mindestens einen, vorzugsweise mehrere, insbesondere alle, der folgenden Schritte, vorzugsweise in dieser Reihenfolge:
- alkalisches Ätzen des einseitig mit der Schutzschicht beschichteten Aluminiumbands,
- Elektrokörnen des einseitig mit der Schutzschicht beschichteten Aluminiumbands,
- Anodisieren des einseitig mit der Schutzschicht beschichteten Aluminiumbands und/oder
- Beschichten der nicht mit der Schutzschicht beschichtenen Seite des einseitig mit der Schutzschicht beschichteten Aluminiumbands mit einer photoempfindlichen Schicht.

Optional kann eine zusätzliche Oberflächenbehandlung zur Erhöhung der Hydrophilie der Oberfläche erfolgen, bevorzugt nach der Anodisation, beispielsweise mittels einer wässrigen Silikat-Lösung oder einer wässrigen Lösung mit Phosphaten und Fluoriden.

Die zuvor beschriebenen Schritte werden am einseitig mit der Schutzschicht beschichteten Aluminiumband durchgeführt, d.h. nachdem das Aluminiumband einseitig mit der Schutzschicht beschichtet wurde.

Das alkalische Ätzen kann beispielsweise in einer wässrigen NaOH-Lösung, insbesondere einer 5 %-igen wässrigen NaOH-Lösung, beispielsweise für 10 s bei einer Temperatur von 80 °C erfolgen.

Das Elektrokörnen kann beispielsweise bei Wechselstrom in einer HCl- und/oder HNO₃-Lösung, beispielsweise einer 1 %-igen HCl/HNO₃-Lösung, beispielsweise für weniger als 60 s bei 40 °C erfolgen.

Beim Anodisieren wird das Aluminiumband vorzugsweise mit einem hohen Gleichstrom beaufschlagt, beispielsweise durch Umschlingen einer Kupferwalze, über die ein starker Strom in das Aluminiumband eingeleitet werden kann. Der Stromfluss auf die Aluminiumbandoberfläche kann beispielsweise bei über 500 A/m², teilweise sogar bei über 1000 A/m² liegen, beispielsweise mit einer Leistungsübertragung im Bereich über 10 kW/m², insbesondere 10 bis 50 kW/m². Das Anodisieren erfolgt vorzugsweise in einem Säurebad, beispielsweise einem Schwefelsäurebad. Bei der Stromübertragung können an der Kupferwalze Temperaturen von beispielsweise mehr als 100 °C erreicht werden.

Nach dem Aufbringen einer photoempfindlichen Schicht kann ein Trocknungsschritt für diese Schicht erfolgen. Vorzugsweise erfolgt das Trocknen der photoempfindlichen Schicht bei einer Temperatur von weniger als 150 °C, beispielsweise mittels eines Schwebetrockners. Auf diese Weise kann eine Beschädigung der Schutzschicht verhindert werden.

Bei einer Ausführungsform ist die Schutzschicht leitfähig. Auf diese Weise kann eine bessere Stromübertragung bzw. eine bessere Beständigkeit der Schutzschicht beim Anodisieren erreicht werden.

Vorzugsweise umfasst die Schutzschicht mindestens ein elektrisch leitfähiges Polymer, insbesondere eine oder mehrere der folgenden Komponenten: Polythiophen, Polypyrrol, Polyacetylen, Polyanilin, Polyparaphenylen oder Mischungen daraus. Alternativ oder zusätzlich kann die Schutzschicht auch Additive zur Erhöhung der Leitfähigkeit enthalten, beispielsweise Metallpartikel, Kohlenstoffpartikel wie zum Beispiel Ruß oder Mischungen daraus.

Bei einer Ausführungsform ist die Schutzschicht beständig gegenüber dem alkalischen Ätzen, dem Elektrokörnen und/oder dem Anodisierungsprozess. Insbesondere ist die Schutzschicht gegenüber 5 %-igen wässrigen NaOH-Lösungen und 1 %-igen HCl/HNO₃-Lösungen beständig. Weiterhin ist die Schutzschicht vorzugsweise bis zu mindestens 100 °C temperaturbeständig. Auf diese Weise kann eine Beschädigung der Schutzschicht durch das Ätzen, Elektrokörnen und/oder Anodisieren reduziert bzw. verhindert werden.

Bei einer Ausführungsform, insbesondere des Verfahrens, wird das mit einer photoempfindlichen Schicht beschichtete Aluminiumband zu Druckplatten abgetafelt.

Bei einer Ausführungsform, insbesondere des Verfahrens, wird die Schutzschicht vor dem Einspannen der Druckplatte in eine Druckanlage, insbesondere vor der Belichtung der Druckplatte, entfernt. Auf diese Weise kann verhindert werden, dass die Druckplatte vorzeitig reißt. Beispielsweise kann die Schutzschicht mit einem geeigneten Lösungsmittel wie zum Beispiel 2-Butanon entfernt werden.

Im Folgenden werden weitere Ausführungsformen 1 bis 8 des Verfahrens sowie Ausführungsformen 9 und 10 des Aluminiumbands beschrieben:
1. Verfahren zur Verarbeitung eines Aluminiumbands für lithographische Druckplattenträger mit den folgenden Schritten:
   - Bereitstellen eines Aluminiumbands für lithographische Druckplattenträger,
   - einseitiges Beschichten des Aluminiumbands mit einer Schutzschicht.
2. Verfahren nach Ausführungsform 1, bei dem das Aluminiumband in unaufgerauhtem Zustand, insbesondere ungekörntem und/oder unanodisiertem Zustand, mit der Schutzschicht beschichtet wird.
3. Verfahren nach Ausführungsform 1 oder 2, bei dem die Schutzschicht durch Extrusionsbeschichtung, Heißkaschierung von Folien oder durch Auftrag eines Lacks, insbesondere eines UV-härtenden Lacks oder eines Lacks auf Lösemittelbasis auf das Aluminiumband aufgebracht wird.
4. Verfahren nach einer der Ausführungsformen 1 bis 3, wobei die Schutzschicht eine partielle Schutzschicht ist, vorzugsweise mit einem Bedeckungsgrad im Bereich von 10 bis 95 %, bevorzugt im Bereich von 30 % bis 90 %, insbesondere im Bereich von 40 % bis 70 %.
5. Verfahren nach einer der Ausführungsformen 1 bis 4, wobei das Bereitstellen eines Aluminiumbands für lithographische Druckplattenträger folgende Schritte umfasst:
   - Bereitstellen eines Aluminiumbands durch Bandgießen und optional Warmwalzen oder durch Warmwalzen eines Aluminiumbarrens,
   - Kaltwalzen des Aluminiumbands auf eine Enddicke im Bereich von 0,05 bis 1 mm, vorzugsweise 0,1 bis 0,5 mm.
6. Verfahren nach einer der Ausführungsformen 1 bis 5, wobei das Aluminiumband aus einer Aluminiumlegierung vom Typ AA 1xxx, AA 3xxx oder AA 5xxx, insbesondere AA 1050, AA 1100, AA 1110, 1200A oder AA 3103, besteht.
7. Verfahren nach einer der Ausführungsformen 1 bis 6, weiterhin umfassend mindestens einen der folgenden Schritte:
   - alkalisches Ätzen des einseitig mit der Schutzschicht beschichteten Aluminiumbands,
   - Elektrokörnen des einseitig mit der Schutzschicht beschichteten Aluminiumbands,
   - Anodisieren des einseitig mit der Schutzschicht beschichteten Aluminiumbands und/oder
   - Beschichten der nicht mit der Schutzschicht beschichtenen Seite des einseitig mit der Schutzschicht beschichteten Aluminiumbands mit einer photoempfindlichen Schicht.
8. Verfahren nach einer der Ausführungsformen 1 bis 7, bei dem das mit einer photoempfindlichen Schicht beschichtete Aluminiumband zu Druckplatten abgetafelt wird.
9. Aluminiumband für lithographische Druckplattenträger, insbesondere herstellbar mit dem Verfahren nach einer der Ausführungsformen 1 bis 8, wobei das Aluminiumband eine einseitige Schutzschicht aufweist.
10. Aluminiumband nach Ausführungsform 9, wobei das Aluminiumband in unaufgerauhtem Zustand, insbesondere ungekörntem und/oder unanodisiertem Zustand ist.

Weitere Merkmale und Vorteile der vorliegenden Erfindung können der nachfolgenden Beschreibung eines Ausführungsbeispiels entnommen werden, wobei auf die beigefügte Zeichnung Bezug genommen wird.

In der Zeichnung zeigen
- Fig. 1: ein Ablaufdiagramm eines Ausführungsbeispiels des erfindungsgemäßen Verfahrens,
- Fig. 2: ein erstes Ausführungsbeispiel des erfindungsgemäßen Aluminiumbands,
- Fig. 3a-b: ein zweites Ausführungsbeispiel des erfindungsgemäßen Aluminiumbands und
- Fig. 4: einen Stapel von Druckplatten, hergestellt aus dem in Fig. 2 oder aus dem in Fig. 3 dargestellten Aluminiumband.

Fig. 1 zeigt ein Ablaufdiagramm eines Ausführungsbeispiels des erfindungsgemäßen Verfahrens.

Im ersten Schritt 2 wird ein Aluminiumband für lithographische Druckplattenträger bereitgestellt. Dies kann beispielsweise durch Warm- und Kaltwalzen eines Walzbarrens aus einer Legierung vom Typ AA 1100 erfolgen. Das bereitgestellte Aluminiumband weist eine Oberseite auf, die für die spätere Beschichtung mit einer photoempfindlichen Schicht vorgesehen ist, sowie eine Unterseite.

Im zweiten Schritt 4 wird das Aluminiumband auf der Unterseite mit einer Schutzschicht versehen, beispielsweise durch Aufbringen einer Lackschicht aus PVC-Mischpolymerisat.

Im dritten Schritt 6 wird die aufgebrachte Schutzschicht getrocknet, beispielsweise indem das Aluminiumband durch einen Trocknungsofen befördert wird.

Nach der Trocknung und ggf. weiterer Verfahrensschritte kann das Aluminiumband beispielsweise zu einem Coil aufgehaspelt und für die Druckplattenträgerherstellung bereitgestellt werden, insbesondere durch Lieferung an einen Hersteller für Druckplattenträger bzw. für Druckplatten.

Im vierten Schritt 8 wird das Aluminiumband einer oder mehrerer chemischen und/oder elektrochemischen Behandlungen unterzogen, insbesondere einer Anodisierung und/oder Elektrokörnung.

Im fünften Schritt 10 wird eine photoempfindliche Schicht auf die Oberseite des Aluminiumbands aufgebracht.

Anschließend kann das Aluminiumband in einzelne Druckplatten aufgeteilt werden. Die auf diese Weise hergestellten Druckplatten lassen sich ohne Papierzwischenlage zu Stapeln übereinander anordnen, wobei die Schutzschicht die Aufgabe der Papierzwischenlage übernimmt.

Fig. 2 zeigt ein erstes Ausführungsbeispiel des erfindungsgemäßen Aluminiumbands im Querschnitt. Das Aluminiumband 20 besteht aus einer für lithografische Druckplattenträger geeigneten Legierung, beispielsweise vom Typ AA 1100. Das Aluminiumband 20 weist eine Oberseite 22, die für eine Beschichtung mit einer photoempfindlichen Schicht vorgesehen ist, sowie eine Unterseite 24 auf. Die Unterseite 24 des Aluminiumbands 20 ist mit einer Schutzschicht 26 aus einem PVC-Mischpolymerisat oder aus Epoxidharz versehen. Das Aluminiumband 20 wird mit der Schutzschicht 26 versehen, bevor die Oberseite (elektro)chemisch behandelt, insbesondere anodisiert und/oder elektrogekörnt wird. Entsprechend ist die Oberseite 22 des Aluminiumbands bei der Beschichtung mit der Schutzschicht 26 im ungekörnten bzw. unanodisierten Zustand.

Fig. 3a-b zeigen ein zweites Ausführungsbeispiel des erfindungsgemäßen Aluminiumbands. Fig. 3a zeigt einen Querschnitt und Fig. 3b zeigt eine Ansicht von unten.

Das Aluminiumband 30 besteht ebenfalls aus einer für lithografische Druckplattenträger geeigneten Legierung, beispielsweise vom Typ AA 1100, und weist eine für die spätere Beschichtung mit einer photoempfindlichen Schicht vorgesehene Oberseite 32, sowie eine Unterseite 34 auf, die mit einer Schutzschicht 36 versehen ist. Bei der Schutzschicht 36 handelt es sich um eine partielle Schutzschicht, die Ausnehmungen 38 aufweist. Durch die Ausnehmungen 38 kann für die elektrochemischen Behandlungen eine Kontaktierung des Aluminiumbands 30 über die Unterseite 34 erfolgen. Weiterhin bilden die Ausnehmungen 38 beim Übereinanderstapeln der aus dem Aluminiumband 30 hergestellten Druckplatten Luftpolster, so dass sich die einzelnen Druckplatten wieder einfacher voneinander abheben lassen. Für die Luftpolster können zusätzlich oder alternativ zu den Ausnehmungen 38 auch Bereiche mit reduzierter Schichtdicke 40 vorgesehen sein.

Die Ausnehmungen 38 bzw. die Bereiche mit reduzierter Schichtdicke 40 sind vorliegend rautenförmig. Sie können jedoch auch eine andere Form aufweisen. Die Ausnehmungen 38 sind vorzugsweise so angeordnet, dass randseitig ein durchgehender Schutzschichtbereich 42 verbleibt. Auf diese Weise kann bei der elektrochemischen Behandlung ein Stromübergriff auf die Rückseite unterbunden werden.

Fig. 4 zeigt einen Stapel von Druckplatten. Die Druckplatten 50 können beispielsweise aus dem in Fig. 2 dargestellten Aluminiumband 20 oder aus dem in Fig. 3a-b dargestellten Aluminiumband 30 hergestellt sein. Die Druckplatten 50 weisen entsprechend jeweils eine Aluminiumschicht 52 auf, deren Unterseite mit einer Schutzschicht 54 versehen ist. Die Oberseite der Aluminiumschicht 52 ist mit einer photoempfindlichen Schicht 56 versehen.

Die Druckplatten 50 sind so übereinandergestapelt, dass die Schutzschicht 54 einer Druckplatte 50 auf der Oberseite der darunter angeordneten Druckplatte bzw. einer darauf aufgebrachten photoempfindlichen Schicht 56 liegt. Die Oberseiten bzw. photoempfindlichen Schichten 56 werden auf diese Weise durch die Schutzschichten 54 vor einer Beschädigung durch die darüber liegende Druckplatte geschützt, so dass zusätzliche Papierzwischenlagen zwischen den einzelnen Druckplatten entbehrlich sind.

Weisen die Schutzschichten 54 Ausnehmungen (entsprechend den Ausnehmungen 38 in Fig. 3a) oder Bereiche mit reduzierter Schichtdicke (entsprechend den Bereichen 40 in Fig. 3a) auf, so bilden sich zwischen den Druckplatten 50 Luftpolster, so dass sich diese einfacher wieder voneinander trennen lassen.

Es wurden Versuche durchgeführt, die die Funktionsfähigkeit der Erfindung demonstrieren.

Zu diesem Zweck wurden Aluminiumbänder für Druckplattenträger bereitgestellt und einseitig mit einem PVC-Mischpolymerisat-Lack mit folgender Zusammensetzung beschichtet:
29 Gew.-% Vinnol® H 15/45 M (erhältlich bei Wacker Chemie AG, Stuttgart)
9,4 Gew.-% Cyclohexanon
61,6 Gew.-% Methylethylketon.

Nach dem Auftrag der Schutzschicht wurde diese mit einer PMT von 260°C getrocknet, indem das Aluminiumband durch einen Durchlaufofen geführt wurde. Die fertige Schutzschicht wies eine Schichtdicke von 5 µm auf.

Aus dem beschichteten Aluminiumband wurden Muster entnommen und der nachfolgend beschriebenen chemischen und elektrochemischen Behandlung unterzogen, wie sie für die Herstellung lithografischer Druckplattenträger typisch ist:
1. Beizen für 30 s bei 40 °C in einer wässrigen NaOH-Lösung (20 g/l). Anschließend Spülen mit Wasser.
2. Elektrokörnen für 11 s bei 30 °C in wässriger HCl-Lösung (6 g/l) mit 50 Hz Wechselspannung bei einem Flächenstrom von 20 A/dm² und einem Gesamtladungsfluss pro Fläche von 2200 C/dm². Anschließend Spülen mit Wasser.
3. Anodisierung für 75 s bei 20 °C in wässriger H₂SO₄-Lösung (250 g/l) mit Gleichstrom bei einem Flächenstrom von 6 A/dm². Anschließend Spülen mit Wasser.

Nach der Behandlung wurden die Muster optisch auf Beschädigungen untersucht. Die Muster zeigten keinerlei Unterwanderung, Ablösen oder Auflösen der Schutzschicht. Auch sonst zeigten sich an der Schutzschicht keine sichtbaren Veränderungen wie z.B. Verfärbungen oder Eintrübungen.

Dies zeigt, dass die Schutzschicht vor der (elektro)chemischen Behandlung des Aluminiumbands, insbesondere vor dem Elektrokörnen bzw. Anodisieren aufgebracht werden kann, da die Schutzschicht die (elektro)chemischen Behandlung schadlos übersteht.

Weiterhin wurden Versuche durchgeführt, um die Schutzwirkung der Schutzschicht zu untersuchen.

Hierzu wurden (elektro)chemisch behandelte Muster des Aluminiumbands mit einer photoempfindlichen Schicht versehen. Aus den Mustern wurden dann sechs kreisförmige Platten mit jeweils einer Fläche von 50 cm² ausgestanzt und so zu einem Stapel zusammengelegt, dass die Schutzschichten der einzelnen Platten jeweils auf der Oberseite mit der lichtempfindlichen Schicht der darunterliegenden Platte lagen. Der Stapel wurde dann für 24h bei einer Temperatur von 50 °C mit 8000 kg, d.h. mit einer Kraft von 78,4 kN, belastet.

Nach Abkühlen des Stapels auf Raumtemperatur wurden die einzelnen Platten dem Stapel entnommen und auf Beschädigungen untersucht. Es zeigten sich keinerlei Abdrücke oder Veränderungen auf der Oberseite der Platten bzw. der photoempfindlichen Schicht. Problematische Wechselwirkungen zwischen der Schutzschicht und der photoempfindlichen Schicht können demnach ausgeschlossen werden.

Demnach wird die Oberseite bzw. eine dort aufgebrachte photoempfindliche Schicht durch die Schutzschicht der darüber liegenden Platte ausreichend geschützt, so dass auf Papierzwischenlagen verzichtet werden kann. Insbesondere führt die Schutzschicht selbst nicht zu Beschädigungen oder Abdrücken in der Oberseite der Druckplatte.

Der Versuch zeigt weiterhin, dass die Oberseite des Aluminiumbands durch die Schutzschichten auch bei Drücken geschützt ist, die beim Aufhaspeln des Aluminiumbands zu einem Coil auftreten können. Dies ermöglicht insbesondere, die mit einer Schutzschicht versehenen Aluminiumbänder als Coil zu lagern und/oder zu transportieren, ohne dass es durch die Drücke im Coil zu einer Beschädigung der Oberseite des Aluminiumbands kommt.

Der zuvor beschriebene Versuch wurde mit einem zweiten Aluminiumband wiederholt, welches in derselben Weise wie das erste Aluminiumband hergestellt wurde, wobei jedoch die Trocknung der Schutzschicht mit einer PMT von 224 °C erfolgte. Im zuvor beschriebenen Stapeltest zeigte sich für dieses Aluminiumband, dass Inhaltsstoffe der Schutzschicht auf die Oberseite der darunterliegenden Aluminiumplatten migriert waren und diese verfärbten. Dies konnte durch die bevorzugte Trocknung mit einer PMT im Bereich von 232 - 280 °C, insbesondere 260 - 280 °C, vermieden werden.

## Patentansprüche

1. Verfahren zur Verarbeitung eines Aluminiumbands (20, 30) für lithographische Druckplattenträger mit den folgenden Schritten:
- Bereitstellen eines Aluminiumbands (20, 30) für lithographische Druckplattenträger,
- einseitiges Beschichten des Aluminiumbands (20, 30) mit einer Schutzschicht (26, 36),
- wobei das Aluminiumband (20, 30) in ungekörntem und unanodisiertem Zustand auf der Unterseite mit der Schutzschicht (26, 36) beschichtet wird vor einem Aufrauen der Oberseite des Aluminiumbands durch Elektrokörnen und/oder Anodisieren.

2. Verfahren nach Anspruch 1,
**dadurch gekennzeichnet,**
**dass** die der mit der Schutzschicht (26, 36) zu beschichtenden Seite (24, 34) gegenüberliegende Seite (22, 32) des Aluminiumbands (20, 30) beim Beschichten keine Oxidschicht oder eine Oxidschicht mit einer Dicke von höchstens 100 nm, insbesondere höchstens 20 nm aufweist.

3. Verfahren nach Anspruch 1 oder 2,
**dadurch gekennzeichnet,**
**dass** die Schutzschicht (26, 36) mit einem ein PVC-Mischpolymerisat enthaltenden Lack und/oder mit einem Epoxidlack hergestellt wird.

4. Verfahren nach einem der Ansprüche 1 bis 3,
**dadurch gekennzeichnet,**
**dass** die Schutzschicht (26, 36) eine Dicke im Bereich von 1-50 µm, vorzugsweise 1- 10 µm, insbesondere 5 - 10 µm aufweist.

5. Verfahren nach einem der Ansprüche 1 bis 4,
**dadurch gekennzeichnet,**
**dass** die Schutzschicht (26, 36) durch Extrusionsbeschichtung, Heißkaschierung von Folien oder durch Auftrag eines Lacks, insbesondere eines UV-härtenden Lacks oder eines Lacks auf Lösemittelbasis auf das Aluminiumband (20, 30) aufgebracht wird.

6. Verfahren nach einem der Ansprüche 1 bis 5,
**dadurch gekennzeichnet,**
**dass** die Schutzschicht (26, 36) eine partielle Schutzschicht ist, vorzugsweise mit einem Bedeckungsgrad im Bereich von 10 bis 95 %, bevorzugt im Bereich von 30 % bis 90 %, insbesondere im Bereich von 40 % bis 70 %.

7. Verfahren nach einem der Ansprüche 1 bis 6,
**dadurch gekennzeichnet,**
**dass** das Bereitstellen eines Aluminiumbands (20, 30) für lithographische Druckplattenträger folgende Schritte umfasst:
- Bereitstellen eines Aluminiumbands durch Bandgießen und optional Warmwalzen oder durch Warmwalzen eines Aluminiumbarrens,
- Kaltwalzen des Aluminiumbands auf eine Enddicke im Bereich von 0,05 bis 1 mm, vorzugsweise 0,1 bis 0,5 mm.

8. Verfahren nach einem der Ansprüche 1 bis 7,
**dadurch gekennzeichnet,**
**dass** das Aluminiumband (20, 30) aus einer Aluminiumlegierung vom Typ AA 1xxx, AA 3xxx oder AA 5xxx, insbesondere AA 1050, AA 1100, AA 1110,1200A oder AA 3103, besteht.

9. Verfahren nach einem der Ansprüche 1 bis 8, weiterhin umfassend mindestens einen der folgenden Schritte:
- alkalisches Ätzen des einseitig mit der Schutzschicht (26, 36) beschichteten Aluminiumbands (20, 30) und/oder
- Beschichten der nicht mit der Schutzschicht (26, 36) beschichtenen Seite (22, 32) des einseitig mit der Schutzschicht (26, 36) beschichteten Aluminiumbands (20, 30) mit einer photoempfindlichen Schicht (56).

10. Verfahren nach einem der Ansprüche 1 bis 9,
**dadurch gekennzeichnet,**
**dass** das mit einer photoempfindlichen Schicht (56) beschichtete Aluminiumband (20, 30) zu Druckplatten (50) abgetafelt wird.

11. Verwendung eines Aluminiumbands (20, 30) für lithographische Druckplattenträger zur Herstellung eines lithografischen Druckplattenträgers (50),
**dadurch gekennzeichnet,**
**dass** das Aluminiumband (20, 30) eine einseitige Schutzschicht (26, 36) aufweist und in ungekörntem und unanodisiertem Zustand ist.

12. Verwendung nach Anspruch 11,
**dadurch gekennzeichnet, dass** das Aluminiumband (20, 30) für lithographische Druckplattenträger mit dem Verfahren nach einem der Ansprüche 1 bis 10 herstellbar ist.

13. Verwendung nach Anspruch 11 oder 12,
**dadurch gekennzeichnet,**
**dass** die der mit der Schutzschicht (26, 36) zu beschichtenden Seite (24, 34) gegenüberliegende Seite (22, 32) des Aluminiumbands (20, 30) keine Oxidschicht oder eine Oxidschicht mit einer Dicke von höchstens 100 nm, insbesondere höchstens 20 nm aufweist.

14. Verwendung nach einem der Ansprüche 11 bis 13,
**dadurch gekennzeichnet,**
**dass** die Schutzschicht (26, 36) ein PVC-Mischpolymerisat und/oder ein Epoxidharz enthält oder daraus besteht.

15. Verwendung nach einem der Ansprüche 11 bis 14,
**dadurch gekennzeichnet,**
**dass** die Schutzschicht (26, 36) eine Dicke im Bereich von 1-50 µm, vorzugsweise 1 - 10 µm, insbesondere 5 - 10 µm aufweist.

## Claims

1. Method for processing an aluminium strip (20, 30) for lithographic printing plate supports having the following steps:
- providing an aluminium strip (20, 30) for lithographic printing plate supports,
- coating the aluminium strip (20, 30) on one side with a protective layer (26, 36),
- wherein the aluminium strip (20, 30) is coated on the underside with the protective layer (26, 36) in an ungrained and unanodised state and before a roughening of the upper side of the aluminium strip by means of electrograining and/or an anodizing.

2. Method according to claim 1,
**characterised in that**
the side (22, 32) of the aluminium strip (20,30) opposite to the side (24, 34) which is to be coated with the protective layer (26, 36) during coating does not have any oxide layer or has an oxide layer having a thickness of at most 100 nm, in particular at most 20 nm.

3. Method according to claim 1 or 2,
**characterised in that**
the protective layer (26, 36) is produced with a paint containing a PVC mixed polymer and/or with an epoxy paint.

4. Method according to any one of claims 1 to 3,
**characterised in that**
the protective layer (26, 36) has a thickness in the range from 1 to 50 µm, preferably from 1 to 10 µm, in particular from 5 to 10 µm.

5. Method according to any one of claims 1 to 4,
**characterised in that**
the protective layer (26, 36) is applied to the aluminium strip (20, 30) by means of extrusion coating, hot-lamination of films or application of a paint, in particular a UV hardening paint or a paint based on solvent.

6. Method according to any one of claims 1 to 5,
**characterised in that**
the protective layer (26, 36) is a partial protective layer, preferably with a degree of coverage in the range from 10% to 95%, preferably in the range from 30% to 90%, in particular in the range from 40% to 70%.

7. Method according to any one of claims 1 to 6,
**characterised in that**
the provision of an aluminium strip (20, 30) for lithographic printing plate supports comprises the following steps:
- providing an aluminium strip by means of strip casting and optionally hot rolling or by means of hot rolling an aluminium ingot,
- cold rolling the aluminium strip to an end thickness in the range from 0.05 to 1 mm, preferably from 0.1 to 0.5 mm.

8. Method according to any one of claims 1 to 7,
**characterised in that**
the aluminium strip (20, 30) comprises an aluminium alloy of the type AA 1xxx, AA 3xxx or AA 5xxx, in particular AA1050, AA1100, AA1110, 1200A or AA 3103.

9. Method according to any one of claims 1 to 8, further comprising at least one of the following steps:
- alkaline etching of the aluminium strip (20, 30) which is coated on one side with the protective layer (26, 36),
- coating the side (22, 32), which side is not coated with the protective layer (26, 36), of the aluminium strip (20, 30), which aluminium strip is coated on one side with the protective layer (26, 36), with a photo-sensitive layer (56).

10. Method according to any one of claims 1 to 9,
**characterised in that**
the aluminium strip (20, 30) which is coated with a photosensitive layer (56) is cut to form printing plates (50).

11. Use of an aluminium strip (20, 30) for lithographic printing plate supports for producing a lithographic printing plate support (50),
**characterised in that**
the aluminium strip (20,30) has a protective layer (26, 36) on one side and is in an ungrained and unanodised state.

12. Use according to claim 11,
**characterized in that**
the aluminium strip (20, 30) for lithographic printing plate supports is producible using the method according to any one of Claims 1 to 10.

13. Use according to claim 11 or 12,
**characterised in that**
the side (22, 32) of the aluminium strip (20, 30), which side is opposite to the side (24, 34) intended to be coated with the protective layer (26, 36), does not have an oxide layer or has an oxide layer having a thickness of at most 100 nm, in particular at most 20 nm.

14. Use according to any one of claims 11 to 13,
**characterised in that**
the protective layer (26, 36) contains or comprises a PVC mixed polymer and/or an epoxy resin.

15. Use according to any one of claims 11 to 14,
**characterised in that**
the protective layer (26, 36) has a thickness in the range from 1 to 50 µm, preferably from 1 to 10 µm, in particular from 5 to 10 µm.

## Revendications

1. Méthode de traitement d'une bande d' aluminium pour support de plaque d'impression lithographique comprenant les étapes suivantes :
- mise à disposition d'une bande d'aluminium (20, 30) pour support de plaque d'impression lithographique,
- revêtement unilatéral de la bande d'aluminium (20, 30) avec une couche protectrice (26,36),
- où la bande d'aluminium (20, 30) est revêtue dans un état non granuleux et non anodisé, avant un grainage de la face supérieure au moyen d'électro-érosion et/ou une anodisation, sur la face inférieure avec la couche protectrice (26, 36).

2. Méthode selon la revendication 1,
**caractérisée en ce que**,
pendant le revêtement, la face (22, 32) de la bande d'aluminium (20, 30) opposée à la face (24,34) qui est à revêtir avec la couche protectrice (26, 36) n' a pas de couche d'oxyde ou bien a une couche d'oxyde avec une épaisseur d'au maximum 100 nm, en particulier d'au maximum 20 nm.

3. Méthode selon la revendication 1 ou 2,
**caractérisée en ce que**
la couche protectrice (26, 36) est produite avec une laque contenant un copolymère PVC et/ou avec une laque époxy.

4. Méthode selon l'une des revendications 1 à 3,
**caractérisée en ce que**
la couche protectrice (26,36) a une épaisseur dans l'intervalle de 1 à 50 µm, préférablement de 1 à 10 µm, en particulier de 5 à 10 µm.

5. Méthode selon l'une des revendications 1 à 4,
**caractérisée en ce que**
la couche protectrice (26,36) est appliquée sur la bande d'aluminium (20, 30) par extrusion couchage, extrusion-laminage de films ou par application d'une laque, en particulier d'une laque durcissant aux UV ou d'une laque à base de solvant.

6. Méthode selon l'une des revendications 1 à 5,
**caractérisée en ce que**
la couche protectrice (26, 36) est une couche protectrice partielle, de préférence avec un degré de couverture dans l'intervalle de 10 % à 95 %, préférablement dans l'intervalle de 30 % à 90 %, en particulier dans l'intervalle de 40 % à 70 %.

7. Méthode selon l'une des revendications 1 à 6,
**caractérisée en ce que**
la mise à disposition de la bande d'aluminium (20, 30) pour support de plaque d'impression lithographique comprend les étapes suivantes :
- mise à disposition d'une bande d'aluminium au moyen de coulage continu ou par laminage à chaud d'une barre d' aluminium,
- laminage à froid de la bande d'aluminium jusqu' à une épaisseur finale dans l'intervalle de 0,05 à 1 mm, préférablement de 0,1 à 0,5 mm.

8. Méthode selon l'une des revendications 1 à 7,
**caractérisée en ce que**
la bande d'aluminium (20, 30) consiste en un alliage d'aluminium du type AA 1xxx, AA 3xxx ou AA 5xxx, en particulier AA 1050, AA 1100, AA1110,1200A ou AA 3103.

9. Méthode selon l'une des revendications 1 à 8, comprenant également au moins l'une des étapes suivantes :
- attaque alcaline de la bande d'aluminium (20, 30) revêtue unilatéralement avec la couche protectrice (26, 36) et/ou
- revêtement de la face (22, 32) de la bande d'aluminium (20, 30) qui n' est pas revêtue avec la couche protectrice avec une couche photosensible (56), ladite bande d'aluminium (20, 30) étant revêtue unilatéralement avec la couche protectrice (26, 36).

10. Méthode selon l'une des revendications 1 à 9,
**caractérisée en ce que**
la bande d'aluminium (20, 30) revêtue avec une couche photosensible (56) est découpée en plaques d'impression (50).

11. Utilisation d' une bande d'aluminium (20,30) pour support de plaque d'impression lithographique pour la production d'un support (50) de plaque d'impression lithographique,
**caractérisée en ce que**
la bande d'aluminium (20, 30) a une couche protectrice unilatérale (26,36) et est dans un état non grainé et non anodisé.

12. Utilisation selon la revendication 11,
**caractérisée en ce que**
la bande d'aluminium (20, 30) pour support de plaque d'impression lithographique puisse être produite avec la méthode selon l'une des revendications 1 à 10.

13. Utilisation selon la revendication 11 ou 12,
**caractérisée en ce que**
la face (22, 32) de la bande d'aluminium (20, 30) opposée à la face (24, 34) qui est à revêtir de la couche protectrice (26, 36) n' a pas de couche d'oxyde ou bien a une couche d'oxyde avec une épaisseur d'au maximum 100 nm, en particulier d'au maximum 20 nm.

14. Utilisation selon l'une des revendications 11 à 13,
**caractérisée en ce que**
la couche protectrice (26,36) contient ou consiste en un copolymère PVC et/ou une résine époxy.

15. Utilisation selon l'une des revendications 11 à 14,
**caractérisée en ce que**
la couche protectrice (26, 36) a une épaisseur dans l'intervalle de 1 à 50 µm, de préférence de 1 à 10 µm, en particulier de 5 à 10 µm.
